# EUROPÄISCHE PATENTSCHRIFT

(11) **EP 0 279 300 B1**
(45) Veröffentlichungstag und Bekanntmachung des Hinweises auf die Patenterteilung: **15.05.1991**
(21) Anmeldenummer: 88101722.2
(22) Anmeldetag: 06.02.1988
(51) Int. Cl.: C22C 37/06, C21D 5/04, F16D 65/10

(54) **Gusseisen zur Fertigung von Bremstrommeln**
Cast iron for the manufacture of brake drums
Fonte pour la fabrication de tambours de frein

(30) Priorität: 14.02.1987 DE 3704679
(43) Veröffentlichungstag der Anmeldung: 24.08.1988
(73) Patentinhaber: Schwäbische Hüttenwerke Gesellschaft mit beschränkter Haftung, D-73414 Aalen (DE)
(72) Erfinder: Metzler, Horst, D-7200 Tuttlingen (DE)
(74) Vertreter: Lorenz, Werner, Dipl.-Ing.

(56) Entgegenhaltungen:
- DE-A- 3 305 184
- DE-C- 716 104
- SU-A- 329 237
- US-A- 2 214 652

## Beschreibung

Aus DE-OS 3305 184 ist ein Gußeisen zur Fertigung von Bremstrommeln von massiven und belüfteten Bremsscheiben und sonstigen Bremsenkörpern mit einer Legierung von
3,7 - 3,9 % Kohlenstoff
0,6 - 0,9 % Mangan
1,8 - 2,5 % Silizium
weniger als 0,1 % Phosphor
weniger als 0,12 % Schwefel,
bekannt, wobei das Gußeisen ein perlitisches Grundgefüge aufweist.

Aufgrund der Entwicklung von neuen asbestfreien Bremsbelägen wurde es notwendig auch Gußeisenlegierungen bei Bremstrommeln, Bremsscheiben und dgl. zu verwenden, die höhere Temperaturen ertragen. Hierzu ging die allgemeine Tendenz bei den Anwendern bisher dahin, hoch warmfeste Eisensorten mit höherem Kohlenstoffgehalt zu verwenden, die jedoch Nachteile aufweisen, insbesondere bezüglich einem groben Gefüge und der Festigkeit.

Gemäß der DE-OS 33 05 184 wird ein Werkstoff für Bremsenkörper vorgeschlagen, der einerseits eine ausreichende Festigkeit aufweisen soll, andererseits jedoch auch eine gute Wärmeableitung und eine hohe Dämpfungseigenschaft. In dieser Druckschrift wurde angegeben, daß auch bei niederen Festigkeitswerten die Warmzugfestigkeit bei extrem hohen Temperaturen von GG 30 nur geringfügig höher bzw. fast gleich derjenigen von GG 15 ist. Der Grauguß mit der relativ niedrigen Festigkeit soll ferner geringere Eigenspannungen besitzen, sich wegen des hohen C-Gehaltes bei der Bearbeitung weniger aufheizen und geringere Verzugserscheinigungen bei thermischer Belastung aufweisen als der bisher verwandte Grauguß mit hoher Festigkeit.

In der Praxis hat sich nun jedoch gezeigt, daß dieser Grauguß in nicht unerheblichen Mengen Ferritanteile aufweist. Ferritanteile in der Bremstrommel haben jedoch den Nachteil, daß die Reibpaarung, d.h. der Reibungskoeffizient zwischen den Bremsbelägen und der Bremstrommel bzw. Bremsscheibe sich verändert. Dies bedeutet, daß die Verzögerung beim Bremsen geringer wird. Optimal wäre somit ein möglichst 100%iges perlitisches Gefüge.

Außerdem wurde festgestellt, daß in vielen Fällen die Zugfestigkeit dieses Gußeisens nicht ausreicht.

Der vorliegenden Erfindung liegt daher die Aufgabe zugrunde ein Gußeisen der eingangs erwähnten Art zu schaffen, das möglichst geringe Ferritanteile bei hoher Zugfestigkeit besitzt.

Erfindungsgemäß wird diese Aufgabe durch die Kombination folgender Merkmale gelöst, nämlich einem perlitischen Grundgefüge mit maximal 5% Ferritanteil und einer Zugfestigkeit von mind. 200 N/mm² mit folgender chemischer Zusammensetzung:

Durch die angegebene und in langen Versuchen ermittelten Legierungsbestandteile, wie Chrom, Molybdän, Mangan und Kupfer wird eine Zugfestigkeit von mind. 200 N/mm² erreicht.

Zusätzlich wurde in überraschender Weise festgestellt, daß Kupfer und auch Molybdän stabilisierend auf den Perlit wirken und zwar ohne zu Carbidausscheidungen zu führen. Es wurde festgestellt, daß sich mit dem erfindungsgemäßen Gußeisen ein 100%iges perlitisches Grundgefüge erreichen läßt.

Molybdän bewirkt weiterhin in Verbindung mit Chrom eine hohe Kernfestigkeit des Gefüges und gibt als Legierungsbestandteil gute Warmfestigkeiten bei wechselnder thermischer Belastung der Bremsscheiben. Der Kohlenstoffgehalt bis max. 3,68 % wird durch Erschmelzen im Kupolofen im C-Level von 3,4 - 3,45 % erreicht. Die restlichen 0,25 - 0,30 % werden durch ein Spezialimpfverfahren beim Abstich des Flüssigeisens in die Gießpfanne mittels Elektrodengraphit eingebracht. Der entstehende optimale Impfeffekt läßt durchweg A-Graphit der Größe 3-4 entstehen. Dabei wurde überraschenderweise festgestellt, daß Carbidausscheidungen im perlitischen Grundgefüge trotz deren Legierungselemente wie Chrom und Molybdän nicht vorkommen.

Der hohe Kohlenstoffgehalt bewirkt viel Graphitausscheidung mit seinen für Bremsen hervorragenden Eigenschaften der Wärmeleitfähigkeit und der hohen thermischen Beständigkeit. Dies bedeutet, daß der Hitzestau auf den Bremsreibringen in kürzester Zeit auf die gesamte Scheibe verteilt werden kann, wodurch thermische Spannungen und Brandrisse deutlich vermindert werden.

Von Vorteil ist auch, daß aufgrund fehlender Carbidausscheidungen in dem perlitischem Grundgefüge Brandflecken, Risse durch Ausdehnungsfehler an den Reibringoberflächen, sowie das Auftreten von Hotspots nicht entstehen. Das nachteilige Rubbeln der Scheiben bei den bisher verwendeten Materialien wird, soweit dies materialbedingt ist, durch das erfindungsgemäße Gußeisen ausgeschlossen.

Da Silizium die Wärmeleitfähigkeit erheblich reduziert, darf ein Bestandteil von 2,1 % nicht überschritten werden, da diese Eigenschaft der gewünschten schnellen Wärmeverteilung in der Scheibe entgegenwirkt. Der angegebene Wert von 0,08 % für Phosphor darf nicht überschritten werden, um Steadit und damit harte Bestandteile im Grundgefüge zu verhindern.

Schwefel wird bis maximal 0,095 % zur Erreichung des Mangan-Schwefel-Verhältnisses gebraucht, sollte jedoch den angegebenen Wert nicht überschreiten.

Bei dem erfindungsgemäßen Gußeisen ergibt sich ein feines Gefüge und die Graphitlamellen werden etwas kürzer, wodurch die erfindungsgemäße höhere Festigkeit erreicht werden kann. Ein hoher Kohlenstoffanteil wirkt diesem an sich entgegen, d.h. bewirkt eine Festigkeitsverminderung und ein groberes Gefüge. Außerdem stellt ein hoher Kohlenstoffanteil einen Kostenfaktor dar. In langwierigen Versuchen wurde nun festgestellt, daß man entgegen der allgemeinen Meinung mit einem geringen Kohlenstoffgehalt auskommt und zwar in dem ermittelten Bereich von 3,62 - 3,68 %, wenn man dies mit den übrigen Legierungsbestandteilen kombiniert. In diesem Falle kommt man zu den gewünschten hohen Festigkeitswerten und der Wärmebeständigkeit.

Zur Entspannung der Gußteile (künstliches Altern) nach Ihrer Herstellung wird erfindungsgemäß eine an sich bekannte Wärmenachbehandlung vorgeschlagen, die in erfinderischer Weise an das erfindungsgemäße Gußeisen angepaßt worden ist.

Hierzu wird erfindungsgemäß vorgeschlagen, daß die zu behandelnden Teile in einer Aufheizzeit von 180 Minuten auf eine Temperatur von 650 - 720 Grad C gebracht und anschließend für 30 Minuten bei dieser Temperatur gehalten werden, wonach eine langsame Abkühlung im Glühofen auf 250 Grad C erfolgt.

Vor dem Glühen sollen die Teile vorbearbeitet, nämlich geschruppt, werden. Die Gußhaut der Reibfläche, sowie des Topfinnenbodens, sollte ca. 1,5 mm entfernt werden. Durch das anschließende erfindungsgemäße Wärmenachbehandlungsverfahren werden sowohl während der Abkühlung entstandene Eigenspannungen als auch Spannungen, die durch das Bearbeiten entstanden sind, eliminiert. Wesentlich dabei ist auch, daß aufgrund der durch die Legierungsbestandteile in einem bestimmten Bereich erzielte angehobene Festigkeit höhere Eigenspannungen entstehen können, welche durch das erfindungsgemäße Wärmenachbehandlungsverfahren beseitigt werden können.

Auf diese Weise sind nach der Wärmebehandlung nur noch geringe Bearbeitungen notwendig, wodurch ein erneutes Auftreten von Spannungen vermieden werden kann.

Es wurde festgestellt, daß durch die angegebene längere Aufheizzeit für die Erwärmung der zu behandelnden Teile deren Verziehen vermieden wird. Die Abkühlung nach der angegebenen Haltezeit soll auf jeden Fall langsam vorgenommen werden, damit keine neuen Spannungen entstehen. Dies kann z.B. auf einfache Weise durch ein Abschalten des Glühofens erreicht werden, wobei die Teile noch längere Zeit in dem sich langsam abkühlenden Glühofen verbleiben.

## Patentansprüche

1. Gußeisen zur Fertigung von Bremskörpern, insbesondere von massiven und belüfteten Bremsscheiben und Bremstrommeln, aus einem Gußeisen mit perlitischem Grundgefüge wobei die Legierung ein perlitisches Grundgefüge mit maximal 5% Ferritanteil und eine Zugfestigkeit von mind. 200 N/mm² mit folgender chemischer Zusammensetzung aufweist:

2. Verfahren zur Wärmenachbehandlung des Gußeisens nach Anspruch 1,
**dadurch gekennzeichnet,** daß
die zu behandelnden Teile in einer Anfahrzeit von 180 Minuten auf eine Temperatur von 650 - 720 Grad C gebracht und anschließend für 30 Minuten bei dieser Temperatur gehalten werden, wonach eine langsame Abkühlung im Glühofen auf 250 Grad C erfolgt.

## Claims

1. Cast iron for the manufacture of brake units, especially solid and ventilated brake discs and brake drums consisting of a cast iron having a pearlitic structure, the alloy having a pearlitic structure with a maximum ferrite content of 5 % and a tensile strength of at least 200 N/mm² and having the following chemical composition:

2. Method for the post-heat treatment of the cast iron according to claim 1, characterised in that the parts to be treated are brought to a temperature of 650 - 720°C in a start-up time of 180 minutes and are then kept at this temperature for 30 minutes, after which they are cooled slowly to 250°C in an annealing furnace.

## Revendications

1. Fonte pour la fabrication d'éléments de freins, notamment de tambours et de disques de freins massifs et aérés en fonte à structure de base perlitique, dans laquelle l'alliage comporte une structure de base perlitique avec au maximum 5% de ferrite et une résistance à la traction d'au moins 200 N/mm² avec la composition chimique suivante :

2. Procédé pour traiter thermiquement la fonte selon la revendication 1, caractérisé en ce que l'on porte les pièces à traiter à une température de 650 - 720°C au cours d'une période initiale de 180 minutes et on les maintient ensuite à cette température pendant 30 minutes, après quoi l'on effectue un refroidissement lent jusqu'à 250°C dans le four à recuire.
